# EUROPÄISCHE PATENTSCHRIFT

(11) **EP 1 299 565 B1**
(45) Veröffentlichungstag und Bekanntmachung des Hinweises auf die Patenterteilung: **28.11.2007**
(21) Anmeldenummer: 00940380.9
(22) Anmeldetag: 16.06.2000
(51) Int. Cl.: C14C 9/02, C14C 3/00

(54) **MITTEL ZUR AUSRÜSTUNG VON LEDER**
LEATHER FINISHING AGENT
AGENT DE FINISSAGE DE CUIR

(43) Veröffentlichungstag der Anmeldung: 09.04.2003
(73) Patentinhaber: Zschimmer & Schwarz GmbH & Co KG Chemische Fabriken, 56112 Lahnstein (DE)
(72) Erfinder: FRANCKE, Heinrich, D-56335 Neuhäusel (DE); STUMM, Jörg-Detlev,, D-56340 Dachsenhausen (DE)
(74) Vertreter: Polypatent
(86) Internationale Anmeldenummer: PCT/EP2000/005560
(87) Internationale Veröffentlichungsnummer: WO 2001/096613

(56) Entgegenhaltungen:
- DE-A- 19 746 445
- GB-A- 1 343 918
- US-A- 4 800 045

## Beschreibung

Die Erfindung betrifft ein flüssiges und lagerstabiles Mittel zur Naßzurichtung von Leder, welches eine einbadige, simultane Nachgerbung, Fettung und sonstige Ausrüstung von Leder ermöglicht.

Die Naßzurichtung von Leder umfaßt mehrere Arbeitsgänge. Bei der Neutralisation wird durch die Anwendung alkalisch reagierender, anorganischer oder organischer Salze der für die weiteren Prozesse notwendige pH-Wert reguliert. Die Fettung ist durch das Einbringen fettender, die Reibung zwischen den Strukturelementen des Leders reduzierender Substanzen für die Weichheit des Leders verantwortlich. Schließlich wird mit der Nachgerbung mit pflanzlichen, mineralischen oder synthetischen Gerbstoffen u.a. Ledercharakter, Fülle und Narbenfestigkeit eingestellt. Diese Arbeitsgänge werden nacheinander, in zum Teil getrennten Bädern durchgeführt. Der aktuelle Entwicklungsstand wird z.B. durch Magerkurt, B.: "Aktuelle Gesichtspunkte und Stand der Technik im Bereich der Naßzurichtung und Zurichtung", in: Das Leder H.1, 1996, S. 7-14 und in "Bibliothek des Leders", Band 3, Faber, K., "Gerbmittel, Gerbung und Nachgerbung" (Umschau Verlag, Frankfurt am Main 1984) und Band 4 Hollstein, M., "Entfetten, Fetten und Hydrophobieren bei der Lederherstellung" (Umschau Verlag, Frankfurt am Main 1987) beschrieben.

Um eine rationelle Arbeitsweise zu erreichen, hat es nicht an Versuchen gefehlt, einzelne oder alle Teilprozesse in einem Arbeitsgang zu vereinigen. So beschreibt z.B. Wachsmann, H. in: Das Leder, H.6, 1981, S. 109 - 112, eine Kompaktarbeitsweise, bei der alle Arbeitsgänge in einem Bad, allerdings noch zeitlich nacheinander mit einer Vielzahl verschiedener Produkte durchgeführt werden. Wachsmann weist gleichzeitig auf die dabei auftretenden Schwierigkeiten, nämlich die Verträglichkeit der eingesetzten Produkte, hin. Tatsächlich besteht das Hauptproblem darin, daß die für diese Teilprozesse erforderlichen Produkte untereinander nicht mischbar und bei der Herstellung anwendungsrelevanter Emulsionen nicht stabil sind und in ihre Bestandteile auftrennen oder gar eine gegenseitige Ausfällung bewirken. Auch durch die Anwendung üblicher Emulgatoren konnten bisher keine stabilen, flüssigen Zubereitungen, die auch stabile Emulsionen ergeben, hergestellt werden.

Die OS DE 196 53 549 sieht daher für ein derartiges Kompaktprodukt bevorzugt ein festes Mittel vor, d.h. die erforderlichen Komponenten müssen z.B. einer Sprühtrocknung unterzogen werden, um eine lagerstabile Form zu erreichen. Auf die Instabilität flüssiger Zubereitungen wird ausdrücklich hingewiesen. Auch bei der Herstellung einer mindestens achtfachen Verdünnung, so wie diese Zubereitungen üblicherweise zur Anwendung gelangen, entstehen keine stabilen Emulsionen, bei denen die Mizellen sowohl Gerbstoffals auch Fettungsmittelmoleküle enthalten. Dies ist nur vorübergehend durch Anwendung von Ultraschall zu erreichen. Eine Ultraschallbehandlung der kurz vor der Anwendung bereiteten Emulsionen ist aber aufwendig und steht den Anwendern dieser Produkte in der Regel nicht zur Verfügung.

Feste Produkte weisen aber einige gravierende Nachteile auf. Die Herstellung erfordert einen hohen Energieaufwand, der durch die Tatsache, daß nur gelöste, flüssige Produkte zur Anwendung gelangen können, d.h. daß alle Feststoffe vor oder während der Behandlung aufgelöst werden müssen, nicht gerechtfertigt erscheint. Handhabung und Dosierung erfordern höheren Aufwand. Dosiereinrichtungen für Pulverprodukte stehen in den Lederbetrieben in der Regel nicht zur Verfügung, so daß die erforderlichen großen Mengen per Hand dosiert werden müßten. Mit Dosieranlagen für Flüssigkeiten sind die Lederfabriken hingegen ausgestattet. Als Trägersubstanz werden Salze, wie z.B. Natriumsulfat, eingesetzt, die die Umwelt belasten, aber keine positive anwendungstechnische Wirkung besitzen. Es können im Gegenteil sogar negative Einflüsse auf das Leder ausgeübt werden. So ist es möglich, daß durch die hohe Salzkonzentration der wichtige Qualitätsparameter der auswaschbaren anorganischen Verbindungen (DIN 53307) überschritten wird, was wiederum zu Salzauschlägen auf dem Leder führen kann oder zusätzliche, wasserverbrauchende Waschprozesse erforderlich macht.

Es stellte sich daher die Aufgabe, ein Mittel zu finden, welches sowohl gerbende als auch fettende und den pH-Wert regulierende Eigenschaften aufweist und bei Raumtemperatur in flüssiger und lagerstabiler Form vorliegt. Bei der Verdünnung mit Wasser soll dabei eine stabile Emulsion entstehen, bei der die Mizellen sowohl Gerbstoff- als auch Fettungsmittelmoleküle enthalten. Das Mittel muß damit eine Kompaktarbeitsweise in der Naßzurichtung, d.h. mindestens die Arbeitsgänge Neutralisation, Nachgerbung und Fettung in einem Schritt ermöglichen. Das Mittel muß daher als Komponenten Fettungsmittel, Nachgerbstoffe und pH-Wert-regulierende Substanzen sowie gegebenenfalls auch noch weitere Zusätze enthalten.

Überraschend wurde nun gefunden, daß bei der Anwendung von Fettungsmitteln auf der Basis natürlicher oder synthetischer ungesättigter Fette, Öle oder Wachse, die vor einer weiteren chemischen Umsetzung einer oxidativen Behandlung unterzogen wurden, stabile, flüssige Mischungen mit Gerbstoffen und den pH-Wert regulierenden Substanzen erhalten werden, die beim weiteren Verdünnen mit Wasser völlig stabile Emulsionen bilden.

Das erfindungsgemäße flüssige, lager- und emulsionsstabile Mittel zur Naßzurichtung von Leder und Pelz, das die Arbeitsgänge der Neutralisation, Nachgerbung und Fettung einbadig in einem Behandlungsschritt ermöglicht, enthält als Komponenten Fettungsmittel auf Basis natürlicher oder synthetischer Fette, Öle oder Wachse, wobei die natürlichen oder synthetischen Fette, Öle oder Wachse vor einer weiteren chemischen Umsetzung einer oxidativen Behandlung unterzogen wurden, Nachgerbmittel und pH-Wert regulierende Stoffe sowie wahlweise weitere Komponenten.

Die erfindungsgemäße oxidative Behandlung der ungesättigten Fett-, Öl- und Wachs-Ausgangsstoffe muß derart vorgenommen werden, daß eine Jodzahlabnahme um mindestens 20 Einheiten, vorzugsweise jedoch um 30 - 40 Einheiten erfolgt. Dabei kann die Oxidation durch Einleitung von Luftsauerstoff bei Temperaturen zwischen 70 und 120 °C, oder durch geeignete Oxidationsmittel, wie z.B. Wasserstoffperoxid, erfolgen.

Im Anschluß an den Oxidationsprozeß erfolgt die weitere chemische Umsetzung zum Fettungsmittel auf bekannte Weise, z.B. durch Sulfierung, Sulfochlorierung, Phosphatierung, Ethoxylierung, Amidierung oder Darstellung der entsprechenden Sulfosuccinate, mit dem Ziel, die wasserunlöslichen Fette, Öle und Wachse wasseremulgierbar zu machen.

Basis für die Fettungsmittelkomponente stellen alle natürlichen oder synthetischen Fette, Öle und Wachse dar, die über ausreichend ungesättigte Bindungen verfügen, so daß sie einem Oxidationsprozeß zugänglich sind. Aus der großen Zahl möglicher Ausgangsstoffe seien beispielhaft für Fettungskomponenten natürlichen Ursprungs genannt: Fischöle, Rüböl, Sojaöl, Lecithin und viele andere. Fettungskomponenten synthetischen Ursprungs sind z.B. mehrfach ungesättigte Kohlenwasserstoffe mit einer Kettenlänge > C12, ungesättigte Fettalkohole mit einer Kettenlänge > C12, ungesättigte Fettsäuren mit einer Kettenlänge > C12 oder Ester ungesättigter Fettsäuren.

Als Nachgerbstoffe kommen die bekannten pflanzlichen und synthetischen Gerbstoffe in Betracht. Bei pflanzlichen Gerbstoffen handelt es sich um Extrakte von Pflanzen oder Pflanzenteilen (z.B. Rinde, Früchte, Holz, Wurzeln), die Pyrogallol oder Brenzkatechin bzw. deren Derivate enthalten. Bei den synthetischen Gerbstoffen handelt es sich z.B. um Kondensationsprodukte des Formaldehyds mit aromatischen Verbindungen, die gegebenenfalls auch in ihrer sulfonierten Form vorliegen können. Die Kondensationsprodukte können in Form der freien Sulfosäure oder deren Lithium-, Natrium-, Kalium- bzw. Ammoniumsalz weiterverarbeitet werden. Weiterhin kommen Kondensationsprodukte des Formaldehyds mit Stickstoffbasen wie z.B. Harnstoff, Melamin, Thioharnstoff und Dicyandiamid als Gerbstoffkomponente in Betracht. Zu den synthetischen Gerbstoffen sind weiterhin die Polymergerbstoffe zu rechnen, die wasserlösliche Polymere auf der Basis Acrylat, Polyurethan oder Polybutadien darstellen. Ferner kommen aldehydische Gerbstoffe wie z.B. Glutar-, Acet- und Propionaldehyd bzw. andere aliphatische Aldehyde, aber auch Aldehydcarbonsäuren wie z.B. Glyoxalsäure in Betracht. Eine ausführliche Darstellung und Beschreibung der in Betracht kommenden pflanzlichen und synthetischen Gerbstoffe erfolgt bei Kurt Faber "Gerbmittel, Gerbung und Nachgerbung" aus der Reihe "Bibliothek des Leders", Band 3 (Umschau Verlag, Frankfurt 1985).

Zu den pH-Wert-regulierenden Stoffen sind beispielhaft zu zählen: Erdalkalioxide, Alkali- und Erdalkalihydroxide, Ammoniumverbindungen sowie weitere basisch reagierende anorganische und organische Salze.

Als wahlweise weitere Komponenten sind Stoffe zu verstehen, die nicht zwangsläufig Bestandteile des erfindungsgemäßen Mittels sein müssen, im Einzelfall aber für die Formulierung notwendiger Bestandteil sein können. Dazu gehören z.B. Lösemittel wie Alkohole oder Kohlenwasserstoffe, Konservierungsmittel, Antioxidantien, Stellmittel wie Harnstoff oder Kochsalz, Viskositätsregulatoren wie z.B. Mineralöle verschiedener Viskosität usw.

Das erfindungsgemäße Mittel enthält demgemäß die folgenden Bestandteile (in Gew.-%):

| | |
|---|---|
| a) Fettungsmittel | 10 - 90%, vorzugsweise 20 - 80% |
| b) Gerbstoff | 10 - 90%, vorzugsweise 20 - 80% |
| c) pH-Wert-regulierende Substanzen und gegebenenfalls | 1 - 30% |
| d) weitere Zusätze | 0 - 30% |

Die Komponenten werden durch Rühren, z.B. in einem Rührreaktor bei Temperaturen zwischen 20 und 90 °C, vorzugsweise bei Temperaturen zwischen 30 und 60 °C, vermischt und homogenisiert. An die Auslegung der Rührwerke sind dabei keine besonderen Anforderungen gestellt. Es entstehen völlig lagerstabile, klare, flüssige Produkte. Die Lagerstabilität ist sowohl bei niedrigen Temperaturen, z.B. bis -30 °C, als auch bei hohen Temperaturen, z.B. bis 60 °C, gewährleistet.

Durch die Anwendung des erfindungsgemäßen Mittels vereinfachen sich die Rezepturen für die Naßzurichtung des Leders erheblich. Nach einem Waschen des Leders, um Falzspäne und ev. Schmutz zu entfernen, wird den Ledern eine Wassermenge von 20 - 200%, vorzugsweise 50 bis 150%, (bezogen auf das Falzgewicht) und 5 - 30%, vorzugsweise 10 - 25%, des erfindungsgemäßen Mittels zugesetzt. In der Regel wird das erfindungsgemäße Mittel mit der vier- bis achtfachen Menge Wasser voremulgiert. Dabei entsteht eine völlig stabile, opake Emulsion, deren Mizellen sowohl Gerbstoff als auch Fettungsmittelmoleküle enthalten. Diese Emulsionen sind über lange Zeit stabil, ohne daß eine Trennung in die Komponenten erfolgt. Es ist aber auch eine direkte Dosierung ohne die vorherige Herstellung einer Emulsion möglich. Die Prozeßtemperaturen betragen 20 - 60 °C, vorzugsweise 30 - 50 °C.

Nach einer Behandlungszeit von 1 - 4 Std., vorzugsweise 2 - 3 Std., wird mit organischen Säuren ein pH-Wert von 3,5 - 3,8 eingestellt, und die Leder werden betriebsüblich fertiggestellt. Die Färbung der Leder kann entweder durch Zusatz von Farbstoff während des obengenannten Prozesses oder in einem anschließenden zusätzlichen Arbeitsgang erfolgen.

Mit dem erfindungsgemäßen Mittel können praktisch alle Lederarten, wie z.B. Möbelleder, Autopolsterleder, Leder für die Schuhherstellung, Bekleidungsleder aber auch technische Leder hergestellt werden. Je nach Anforderung an das zu produzierende Leder kann die Zusammensetzung des erfindungsgemäßen Mittels variiert werden. So ist z.B. für festere, standigere Lederarten ein höherer Gerbstoff- und ein geringerer Fettungsmittelanteil erforderlich. Für weiche Lederarten dominiert entsprechend der Fettungsmittelanteil. Auch die Art der in das Produkt eingehenden Komponenten hat natürlich Einfluß auf den Ledercharakter des resultierenden Leders. Solche Variationen der Zusammensetzung haben auf die Stabilitätseigenschaften der erfindungsgemäßen Mittel und ihrer Emulsionen keinen negativen Einfluß.

Die Verwendung des erfindungsgemäßen flüssigen Mittels bietet für den Anwender eine Vielzahl von Vorteilen. Für die Naßzurichtung ist nur noch ein Produkt notwendig, welches im Tank gelagert und automatisch dosiert werden kann. Dies bietet sowohl logistische als auch kostenseitige Vorteile. Die sehr kurze Prozeßzeit stellt einen Kapazitätsgewinn dar und spart eventuelle Investitionskosten. Durch die simultane Prozeßführung werden deutliche Mengen Wasser und Abwasser eingespart, was sowohl einen Kosten- als auch einen ökologischen Vorteil darstellt.

Nachfolgend werden Herstellung und Anwendung des erfindungsgemäßen Mittels an Hand von Beispielen näher erläutert.

### Herstellungsbeispiel 1:

Komponente A (Fettungsmittel): Rüböl mit einer Jodzahl von 110 wird bei 90 °C mit Luftsauerstoff bis zu einer Jodzahl von 80 oxidiert. Nach Abschluß der Oxidation erfolgt eine Ethoxylierung mit 10 Mol Ethylenoxid und eine anschließende Sulfonierung bis zu einem Gehalt an organisch gebundenem SO₃ von ca. 2,0 %.

Komponente B (Gerbmittel): Synthetischer Gerbstoff auf der Basis eines Kondensationsprodukts von Phenolsulfosäure, Phenol, Harnstoff und Formaldehyd mit einer Trockensubstanz von 50%.

### Komponente C (pH-regulierendes Mittel): Natriumformiat, Monoethanolamin

Bei 60 °C werden in einem Rührreaktor 58 Teile der Komponente A, 30 Teile der Komponente B mit 10 Teilen Natriumformiat und 2 Teilen Triethanolamin versetzt und homogen verrührt. Durch Zusatz von entcarbonisiertem Wasser wird ein Wassergehalt von 40% eingestellt. Es entsteht ein goldgelbes öliges Produkt, welches in einem Temperaturbereich von -20 bis +50 °C völlig lagerstabil ist und beim Verdünnen mit Wasser völlig stabile feindisperse Emulsionen ergibt.

### Herstellungsbeispiel 2:

Komponente A (Fettungsmittel): Fischöl mit einer Jodzahl von 130 wird in Verhältnis 1:1 mit Tallölfettsäuremethylester mit einer Jodzahl von 155 homogen vermischt und einer Oxidation mit Luftsauerstoff bei 110 °C unterzogen. Die Reaktion wird durchgeführt, bis eine Jodzahl der Mischung von 100 erreicht ist. Das Reaktionsprodukt wird anschließend einer Sulfonierung unterzogen und mit Triethanolamin neutralisiert. Das Produkt weist einen Gehalt an organisch gebundenem SO₃ von 4,5% auf.

Komponente B (Gerbmittel): Ein Kondensationsprodukt von Formaldehyd und Dihydroxydiphenylsulfon mit einer Trockensubstanz von 45% und ein Na-Polyacrylat mit einer mittleren Molmasse von 25000 g/mol und einer Trockensubstanz von 35% werden bei Raumtemperatur homogen vermischt.

### Komponente C: (pH-regulierendes Mittel): Ammoniumacetat, Triethanolamin

### Komponente D: Harnstoff, Chloracetamid

In einem Rührreaktor werden bei 50 °C 35 Teile der Komponente A, 50 Teile der Komponente B, 5 Teile Ammoniumacetat, 0,5 Teile Triethanolamin, 9 Teile Harnstoff und 0,5 Teile Chloracetamid homogen vermischt und mit entcarbonisiertem Wasser auf einen Wassergehalt von 60% eingestellt. Der pH-Wert wird kontrolliert und gegebenenfalls mit Triethanolamin auf 7,8 bis 8,2 eingestellt. Es entsteht ein dunkelbraunes klares und lagerstabiles Produkt. Beim Verdünnen mit Wasser im Verhältnis 1:10 entsteht eine milchigopake, stabile Emulsion.

### Anwendungsbeispiel 3:

Australische Schafpickelblößen wurden einer üblichen Chromgerbung unterzogen. Die so erhaltenen "wet blue" wurden auf 0,6 mm gefalzt und nach folgender Kompaktrezeptur, bei der Neutralisation, Gerbung und Fettung simultan in einem Bad erfolgen, unter Anwendung des erfindungsgemäßen Mittels aus Beispiel 1 ausgerüstet. Das Mittel aus Beispiel 1 wurde vor der Anwendung mit der fünffachen Wassermenge bei einer Temperatur von 40 °C emulgiert. Die Prozentangaben beziehen sich auf das Falzgewicht.

| Arbeitsgang | Mittel | Menge | Temp. | Dauer | pH |
|---|---|---|---|---|---|
| | | | | | |
| Waschen | Wasser | 200% | 30 °C | 20 min | 3,8 |
| | | | | | |

| Entflotten | | | | | |
|---|---|---|---|---|---|
| | | | | | |
| Neutralisation/ | Wasser | 150% | | | |
| Nachgerbung/ | Mittel aus Beispiel 1 | 20% | 40 °C | 90 min | 5,9 |
| Fettung | 1:5 mit Wasser voremulgiert | | | | |
| | | | | | |
| Färbung | anionischer Farbstoff | 3% | | 90 min | |
| | | | | | |
| Absäuern | Ameisensäure 85% | 1,5% | | 60 min | 3,8 |
| | | | | | |
| Waschen | Wasser | 200% | 30 °C | 20 min | |

Die Leder wurden betriebsüblich fertiggestellt und waren weich, narbenfest und wiesen eine egale Färbung auf.

### Anwendungsbeispiel 4:

Rind "wet blue" aus süddeutscher Rohware mit einer Falzstärke von 1,2 mm wurde nach folgender Rezeptur unter Anwendung des Mittels aus Beispiel 2 zu Möbelleder gearbeitet. Das Mittel aus Beispiel 2 wurde dabei ohne vorheriges Emulgieren direkt eingesetzt. Die Prozentangaben beziehen sich auf das Falzgewicht.

| Arbeitsgang | Mittel | Menge | Temp. | Dauer | pH |
|---|---|---|---|---|---|
| | | | | | |
| Waschen | Wasser | 200% | 30 °C | 20 min | 3,9 |
| | | | | | |

| Entflotten | | | | | |
|---|---|---|---|---|---|
| | | | | | |
| Neutralisation/ | Wasser | 100% | | | |
| Nachgerbung/ | Mittel aus Beispiel 2 | 19% | 40 °C | 90 min | 6,2 |
| Fettung | | | | | |
| | | | | | |
| Färbung | anionischer Farbstoff | 4% | | 90 min | |
| | | | | | |
| Absäuern | Ameisensäure 85% | 2% | | 60 min | 3,7 |
| | | | | | |
| Waschen | Wasser | 200% | 30 °C | 20 min | |

Die Leder wurden betriebsüblich fertiggestellt. Das Fertigleder zeichnete sich durch hohe Weichheit bei gleichzeitiger Narbenfestigkeit und feinem egalen Millkorn aus. Die Färbung war gleichmäßig in der Fläche und im Querschnitt.

## Patentansprüche

1. Flüssige, lager- und emulsionsstabile Zusammensetzung zur Naßzurichtung von Leder und Pelz, das als Komponenten
a) Fettungsmittel auf Basis natürlicher oder synthetischer ungesättigter Fette, Öle oder Wachse, wobei die natürlichen oder synthetischen ungesättigten Fette, Öle oder Wachse vor einer weiteren chemischen Umsetzung einer oxidativen Behandlung unterzogen wurden und
b) Nachgerbmittel und
c) pH-Wert-regulierende Stoffe
sowie wahlweise weitere Komponenten enthält und wobei die Zusammensetzung die Arbeitsgänge der Neutralisation, der Nachgerbung und der Fettung einbadig in einem Behandlungsschritt ermöglicht.

2. Zusammensetzung zur Naßzurichtung von Leder oder Pelz gemäß Anspruch 1, **dadurch gekennzeichnet, daß** bei der oxidativen Behandlung die Jodzahl um mindestens 20 Einheiten reduziert wird und die oxidative Behandlung durch Luftsauerstoff oder andere geeignete Oxidationsmittel erfolgt.

3. Zusammensetzung zur Naßzurichtung von Leder oder Pelz gemäß Anspruch 1 und 2, **dadurch gekennzeichnet, daß** die weitere chemische Umsetzung der oxidativ behandelten Fette, Öle und Wachse eine Sulfierung, Phosphatierung, Ethoxylierung, Amidierung und/oder eine Umsetzung zu Sulfosuccinaten oder eine Kombination dieser Verfahren darstellt.

4. Zusammensetzung zur Naßzurichtung von Leder oder Pelz gemäß den Ansprüchen 1 bis 3, enthaltend
a) 10 - 90 Gew.-% eines Fettungsmittels,
b) 10 - 90 Gew.-% eines Nachgerbmittels,
c) 1 - 10 Gew.-% einer den pH-Wert regulierenden Substanz und
d) 0 - 30 Gew.-% weiterer Zusätze

5. Verwendung der Zusammensetzung nach den Ansprüchen 1 bis 4 in Form einer wässrigen Lösung oder Dispersion zur einbadigen Ausrüstung von Leder oder Pelz in einem Behandlungsschritt.

## Claims

1. A liquid composition which is stable on storage and in emulsion and is used in wet dressing of leather and fur, which composition includes as components:
a) a lubricant based on natural or synthetic unsaturated fats, oils or waxes, which natural or synthetic unsaturated fats, oils or waxes have been subjected to an oxidative treatment prior to further chemical reaction,
b) a retanning agent, and
c) substances regulating the pH value,
as well as optional further components, said composition enabling the operations of neutralizing, retanning and lubricating in a single bath and in a single step.

2. The composition for wet dressing of leather or fur according to claim 1, **characterized in that** the iodine number is reduced by at least 20 units in said oxidative treatment, and that the oxidative treatment is performed using atmospheric oxygen or other suitable oxidizing agents.

3. The composition for wet dressing of leather or fur according to claims 1 and 2, **characterized in that** said further chemical reaction of the fats, oils and waxes treated by oxidation is sulfation, phosphating, ethoxylation, amidation and/or a reaction to form sulfosuccinates, or a combination of these processes.

4. The composition for wet dressing of leather or fur according to claims 1 to 3, including
a) 10 - 90 wt.-% of a lubricant,
b) 10 - 90 wt.-% of a retanning agent,
c) 1 - 10 wt.-% of a substance regulating the pH value, and
d) 0 - 30 wt.-% of further additives.

5. Use of the composition according to claims 1 to 4 in the form of an aqueous solution or dispersion for finishing leather or fur in a single bath and in a single treatment step.

## Revendications

1. Composition liquide, stable au stockage et en émulsion pour le finissage du cuir et de la peau, comprenant comme composant
a) un agent de graissage à base de graisses, huiles ou cires insaturées naturelles ou synthétiques, lesdites graisses, huiles ou cires insaturées naturelles ou synthétiques étant soumises à un traitement d'oxydation avant une autre transformation chimique,
b) un agent de retannage et
c) une substance régulant le pH,
ainsi que facultativement d'autres composants, ladite composition permettant de réaliser, en une seule étape de traitement, les opérations de neutralisation, de retannage et de graissage en un seul bain.

2. Composition pour le finissage du cuir et de la peau selon la revendication 1, **caractérisée en ce que** lors du traitement d'oxydation, la quantité d'iode est réduite d'au moins 20 unités et **en ce que** le traitement d'oxydation se produit grâce à l'oxygène de l'air ou à d'autres agents d'oxydation appropriés.

3. Composition pour le finissage du cuir et de la peau selon la revendication 1 ou 2, **caractérisée en ce que** ladite autre transformation chimique des graisses, huiles ou cires traitées par oxydation est la sulfuration, la phosphatation, l'éthoxylation, l'amidation et/ou la transformation en sulfosuccinates ou la combinaison de ces procédés.

4. Composition pour le finissage du cuir et de la peau selon les revendications 1 à 3, comprenant :
a) 10-90 % en poids d'un agent de graissage,
b) 10-90 % en poids d'un agent de retannage,
c) 1-10 % en poids d'une substance régulant le pH et
d) 0-30 % en poids d'autres additifs.

5. Utilisation de la composition selon les revendications 1 à 4 sous forme d'une solution ou dispersion aqueuse pour le finissage en un seul bain du cuir ou de la peau en une seule étape de traitement.
